# EUROPÄISCHE PATENTSCHRIFT

(11) **EP 3 261 493 B1**
(45) Veröffentlichungstag und Bekanntmachung des Hinweises auf die Patenterteilung: **06.06.2018**
(21) Anmeldenummer: 16701681.5
(22) Anmeldetag: 28.01.2016
(51) Int. Cl.: A47C 27/06

(54) **VERFAHREN ZUR HERSTELLUNG EINER POLSTERFEDER, POLSTERFEDER, MATRATZE UND POLSTERMÖBEL**
METHOD FOR PRODUCING AN UPHOLSTER SPRING, UPHOLSTERY SPRING, MATTRESS, AND UPHOLSTERED FURNITURE
PROCÉDÉ DE FABRICATION D'UN RESSORT D'AMEUBLEMENT, RESSORT D'AMEUBLEMENT, MATELAS ET MEUBLE REMBOURRÉ

(30) Priorität: 23.02.2015 DE 102015102539
(43) Veröffentlichungstag der Anmeldung: 03.01.2018
(73) Patentinhaber: AGRO Holding GmbH, 49152 Bad Essen (DE)
(72) Erfinder: GROTHAUS, Wolfgang, 49152 Bad Essen (DE)
(74) Vertreter: Dantz, Jan Henning
(86) Internationale Anmeldenummer: PCT/EP2016/051784
(87) Internationale Veröffentlichungsnummer: WO 2016/134913

(56) Entgegenhaltungen:
- CN-A- 1 283 705
- DE-A1-102013 103 644

## Beschreibung

Die vorliegende Erfindung betrifft ein Verfahren zur Herstellung einer Polsterfeder, insbesondere für Polstermöbel oder Matratzen, eine Polsterfeder, eine Matratze und ein Polstermöbel.

Die DE 10 2013 103 644 offenbart eine aus Draht bestehende Feder eines Federkerns, die beispielsweise für Matratzen oder Polstermöbel eingesetzt werden kann. Die Feder besteht aus einem schraubenförmig gewundenen Federstahldraht, der sich bei Belastung verformt. Solche Federn haben sich bei der Herstellung von Polstermöbeln und Matratzen bewährt, wobei die Federn bei der Herstellung wärmebehandelt werden, um sie zäher zu machen. Durch eine solche Wärmebehandlung wird ein Absinken von Einzelfedern und daraus folgende Absenkungen, wie Kuhlen in Polstern oder Matratzen, verhindert. Es ist allerdings nur mit viel Aufwand feststellbar, ob eine ausreichende Wärmebehandlung durchgeführt wurde. Für den Endkunden ist eine Überprüfung in der Regel nicht möglich. Die CN 1283705 A zeigt ein weiteres Beispiel aus dem Stand der Technik, das für das Verständnis der Erfindung als nützlich angesehen wird. Es ist daher Aufgabe der vorliegenden Erfindung, ein Verfahren zur Herstellung einer Polsterfeder zu schaffen, bei dem auf einfache Weise sichergestellt werden kann, dass eine ausreichende Wärmebehandlung vorgenommen wurde. Ferner sollen eine Matratze und ein Polstermöbel mit einer solchen Polsterfeder bereitgestellt werden.

Zur Lösung dieser Aufgabe sieht das Verfahren zur Herstellung einer Polsterfeder vor, dass zumindest bereichsweise ein hitzeempfindlicher Farbindikator auf einen Federstahldraht vor, beim oder nach dem Biegen des Federstahldrahtes aufgebracht wird, und dann der Federstahldraht auf mindestens die Umschlagtemperatur des Farbindikators erhitzt wird, bevor die Polsterfeder fertiggestellt wird. Durch das Aufbringen des hitzeempfindlichen Farbindikators ist gewährleistet, dass die Wärmebehandlung des Federstahldrahtes optisch sichtbar gemacht werden kann. Durch einen entsprechenden Farbumschlag ist es sowohl für den Hersteller von Polstermöbeln und Matratzen als auch für den Endkunden erkennbar, ob eine Wärmebehandlung vorgenommen wurde, die den Federstahldraht zäher macht. Dadurch kann ein wichtiges Qualitätskriterium für Polsterfedern optisch hervorgehoben werden.

Vorzugsweise wird der Federstahldraht auf über 280° C bei der Wärmebehandlung erhitzt. Zur Wärmebehandlung kann der Federstahldraht beispielsweise auf eine Temperatur zwischen 290° C bis 310° C erhitzt werden, wobei die Dauer der Wärmebehandlung abhängig vom verwendeten Federstahldraht gestaltet werden kann, aber zumindest kurzzeitig die Temperatur über 290° C erreicht werden muss. Die Umschlagtemperatur des Farbindikators liegt daher vorzugsweise ebenfalls bei mindestens 250°C, insbesondere zwischen 290°C und 310°C. Bei diesen Temperaturen treten die positiven Effekte durch die Wärmebehandlung auf.

Für eine effektive Herstellung der Polsterfeder kann der Farbindikator durch ein Tauchbad aufgebracht werden. Die Beschichtung kann dabei rein elektrochemisch oder unter Anlegen einer Spannung galvanisch erfolgen. Der Farbindikator weist vorzugsweise eine Dicke zwischen 0,05 bis 1 µm, insbesondere 0,10 und 0,80 µm, auf, so dass der Farbindikator nur in geringen Mengen auf den Federstahldraht aufgebracht wird.

Vorzugsweise wird als Farbindikator eine kupferhaltige Beschichtung aufgetragen, die die mechanischen Eigenschaften der Polsterfeder nicht nachteilig beeinflusst. Die kupferhaltige Beschichtung kann auch im Wesentlichen vollständig aus Kupfer bestehen, das mit einer geringen Schichtdickt auf den Federstahldraht aufgebracht wird. Es ist auch möglich, geeignete Kupferlegierungen einzusetzen, um eine bestimmte Umschlagtemperatur einzustellen. Bei dem Farbumschlag wird dann die kupferfarbige Beschichtung dunkler oder heller, je nach erreichter Temperatur, was optisch gut erkennbar ist.

In einer weiteren Ausgestaltung der Erfindung wird der Farbindikator nur bereichsweise auf den Federstahldraht aufgebracht, was besonders materialsparend ist. Der Farbindikator kann beispielsweise nur auf einen mittleren Bereich der Polsterfeder aufgebracht werden, der sich bei Belastung verformt, so dass durch den Farbindikator zumindest sichtbar wird, ob der sich verformende Bereich wärmebehandelt ist. Dann können die an gegenüberliegenden Seiten angeordneten Endringe einer Polsterfeder unbeschichtet bleiben. Natürlich ist es auch möglich, die Polsterfeder vollständig mit dem Farbindikator zu beschichten.

Erfindungsgemäß wird auch eine Polsterfeder bereitgestellt, die insbesondere bei einer Matratze oder einem Polstermöbel eingesetzt wird. Bei einer Matratze oder Polstermöbel ist es möglich, dass in einem Bezug für die Polsterfeder oder eine Einheit aus mehreren Polsterfedern ein Sichtfenster vorgesehen ist, so dass auch ein Endkunde erkennen kann, ob die Polsterfeder entsprechend wärmebehandelt wurde.

Die Erfindung wird nachfolgend anhand eines Ausführungsbeispiels mit Bezug auf die beigefügte Zeichnung näher erläutert. Es zeigt:
- Figur 1: eine fotografische Ansicht einer Polsterfeder mit einer erfindungsgemäßen Beschichtung eines Farbindikators, vor und nach der Wärmebehandlung, und
- Figur 2: eine herkömmliche Polsterfeder ohne Farbindikator.

Die Figur 2 zeigt eine Polsterfeder ohne eine Beschichtung aus einem hitzeempfindlichen Farbindikator. Es ist erkennbar, dass der Federstahldraht, aus dem die Polsterfeder hergestellt ist, überall die gleiche Farbe besitzt und optisch nicht erkennbar ist, ob bei dieser Polsterfeder eine Wärmebehandlung durchgeführt wurde, um den Federstahldraht zäher zu machen.

Auf der linken Seite in Figur 1 ist eine Polsterfeder gemäß der vorliegenden Erfindung gezeigt. Die Polsterfeder ist in einem mittleren Bereich zwischen zwei parallel angeordneten Endringen schraubenförmig gewunden und in diesem mittleren Bereich mit einem hitzeempfindlichen Farbindikator beschichtet. Wie der Ansicht zu entnehmen ist, besitzt der mittlere Bereich eine andere Farbe als die beiden unbeschichteten Endringe der Polsterfeder. Der mittlere Bereich ist deutlich dunkler, was an dem Farbumschlag des hitzeempfindlichen Farbindikators aufgrund einer Wärmebehandlung liegt. Auf der rechten Seite ist eine Polsterfeder mit Farbindikator und ohne Wärmebehandlung abgebildet. Deutlich ist zu sehen, dass die Farbe einheitlich ist. Als hitzeempfindlicher Farbindikator wurde auf den mittleren Bereich eine kupferhaltige Beschichtung in einer Dicke zwischen 0,15 µm bis 0,75 µm elektrochemisch auf den Draht aufgebracht. Hierfür wurde der Draht durch ein Tauchbad geleitet und dabei eine Spannung an den Federstahldraht angelegt, so dass die kupferhaltige Beschichtung sich an der Oberfläche abgesetzt hat. Durch dieses Verfahren lassen sich die Schichtdicke und die beschichteten Bereiche vergleichsweise exakt einstellen.

Der Farbindikator kann dabei auf den noch unverformten Federstahldraht aufgebracht werden, so dass dieser erst nach der Beschichtung in die Form einer Polsterfeder verformt wird. Vorzugsweise wird dann eine vollständige Beschichtung vorgenommen. Es ist aber auch möglich, zuerst den Federstahldraht zu einer Polsterfeder zu formen und den schon geformten Federstahldraht zumindest teilweise zu beschichten.

Nach dem Aufbringen des Farbindikators wurde der gebogene Federstahldraht einer Wärmebehandlung unterzogen, wobei der gebogene Federstahldraht auf eine Temperatur zwischen 210° C bis 250° C erhitzt wurde. Durch das Erhitzen auf diese Temperatur wurde der Farbindikator aktiviert, so dass ein optisch erkennbarer Farbumschlag in dem mittleren Bereich vorgenommen wurde.

In dem dargestellten Ausführungsbeispiel ist nur der mittlere Bereich einer Polsterfeder mit einem Farbindikator beschichtet, wobei es auch möglich ist, den Farbindikator vollständig auf die Polsterfeder aufzubringen. Durch das bereichsweise Beschichten des Farbindikators ist es allerdings einfacher, den Farbumschlag durch die Wärmebehandlung optisch zu erkennen. Zudem ist es möglich, die Beschichtung nur in dem Bereich der Polsterfeder vorzusehen, der sich bei Belastung verformt, also insbesondere der Bereich zwischen den beiden Endringen.

Die Polsterfeder kann zu unterschiedlichen Federtypen gebogen sein. So kann die Polsterfeder als Bonellfeder, Taschenfeder, Open Coil oder von einem anderen Federtyp ausgebildet sein. Die Polsterfedern können auch zu Einheiten aus mehreren Polsterfedern zusammengefasst werden und dann in Matratzen oder Polstermöbeln verarbeitet werden.

Damit der Endkunde überprüfen kann, ob hochwertige Polsterfedern in der Matratze oder dem Polstermöbel eingesetzt wurden, kann in dem Bezug mindestens ein transparentes oder durch eine Aussparung gebildetes Sichtfenster vorgesehen sein, so dass eine optische Überprüfung möglich ist, ob die Polsterfeder wärmebehandelt ist.

## Patentansprüche

1. Verfahren zur Herstellung einer Polsterfeder, insbesondere für Polstermöbel oder Matratzen, mit den folgenden Schritten:
- zumindest bereichsweises Aufbringen eines hitzeempfindlichen Farbindikators auf einen Federstahldraht vor, beim oder nach dem Biegen des Federstahldrahtes;
- Erhitzen des Federstahldrahtes auf mindestens die Umschlagtemperatur des Farbindikators, und
- Fertigstellen der Polsterfeder.

2. Verfahren nach Anspruch 1, **dadurch gekennzeichnet, dass** der Federstahldraht für eine Wärmebehandlung und ein Aktivieren des Farbindikators auf über 250° C erhitzt wird.

3. Verfahren nach Anspruch 1 oder 2, **dadurch gekennzeichnet, dass** der Federstahldraht für eine Wärmebehandlung und ein Aktivieren des Farbindikators auf eine Temperatur zwischen 280° C bis 320° C erhitzt wird.

4. Verfahren nach einem der vorhergehenden Ansprüche, **dadurch gekennzeichnet, dass** der Farbindikator durch ein Tauchbad an den Federstahldraht aufgebracht wird.

5. Verfahren nach einem der vorhergehenden Ansprüche, **dadurch gekennzeichnet, dass** der Farbindikator mit einer Dicke zwischen 0,05 µm bis 1,5 µm, insbesondere 0,10 µm und 0,80 µm aufgebracht wird.

6. Verfahren nach einem der vorhergehenden Ansprüche, **dadurch gekennzeichnet, dass** als Farbindikator eine kupferhaltige Beschichtung aufgetragen wird.

7. Verfahren nach einem der vorhergehenden Ansprüche, **dadurch gekennzeichnet, dass** der Farbindikator nur bereichsweise auf den Federstahldraht aufgebracht wird.

8. Verfahren nach Anspruch 7, **dadurch gekennzeichnet, dass** der Farbindikator auf einen mittleren Bereich der Polsterfeder aufgebracht wird, der sich bei Belastung verformt.

9. Polsterfeder, hergestellt nach einem Verfahren der Ansprüche 1 bis 8.

10. Matratze mit einer Polsterfeder nach Anspruch 9.

11. Polstermöbel mit einer Polsterfeder nach Anspruch 9.

12. Matratze oder Polstermöbel nach Anspruch 10 oder 11, **dadurch gekennzeichnet, dass** an einem Bezug für die Polsterfeder oder eine Einheit aus mehreren Polsterfedern ein Sichtfenster vorgesehen ist.

## Claims

1. A method for producing an upholstery spring, in particular for upholstered furniture or mattresses, comprising the following steps:
- at least regionally applying a heat-sensitive colour indicator to a spring steel wire before, during or after the bending of the spring steel wire;
- heating the spring steel wire to at least the changeover temperature of the colour indicator;
- finishing the upholstery spring.

2. A method according to claim 1, **characterized in that** the spring steel wire is heated to above 250°C for heat treatment and activation of the colour indicator.

3. A method according to claim 1 or 2, **characterized in that** the spring steel wire is heated to a temperature between 280°C and 320°C for heat treatment and activation of the colour indicator.

4. A method according to one of the preceding claims, **characterized in that** the colour indicator is applied to the spring steel wire by an immersion bath.

5. A method according to one of the preceding claims, **characterized in that** the colour indicator is applied with a thickness between 0.05 µm to 1.5 µm, in particular 0.10 µm and 0.80 µm.

6. A method according to one of the preceding claims, **characterized in that** a copper-containing coating is applied as a colour indicator.

7. A method according to one of the preceding claims, **characterized in that** the colour indicator is applied only in some regions to the spring steel wire.

8. A method according to claim 7, **characterized in that** the colour indicator is applied to a central region of the upholstery spring which deforms upon loading.

9. An upholstery spring, produced by a method according to the claims 1 to 8.

10. A mattress with an upholstery spring according to claim 9.

11. Upholstered furniture with an upholstery spring according to claim 9.

12. A mattress or upholstered furniture according to claim 10 or 11, **characterized in that** a viewing window is provided on a cover for the upholstery spring or a unit comprising a plurality of upholstery springs.

## Revendications

1. Procédé de fabrication d'un ressort de rembourrage en particulier pour des meubles rembourrés ou des matelas comprenant des étapes consistant à :
- appliquer au moins par zones un indicateur de couleur sensible à la chaleur sur un fil d'acier à ressort avant, pendant ou après le cintrage de ce fil,
- chauffer le fil en acier à ressort à au moins la température de changement de couleur de l'indicateur de couleur, et
- achever le ressort de rembourrage.

2. Procédé conforme à la revendication 1,
**caractérisé en ce que**
le fil d'acier à ressort est chauffé à une température supérieure à 250°C pour effectuer un traitement thermique et une activation de l'indicateur de couleur.

3. Procédé conforme à la revendication 1 ou 2,
**caractérisé en ce que**
le fil en acier à ressort est chauffé à une température comprise entre 280°C et 320°C pour effectuer un traitement thermique et une activation de l'indicateur de couleur.

4. Procédé conforme à l'une des revendications précédentes,
**caractérisé en ce que**
l'indicateur de couleur est appliqué sur le fil d'acier à ressort dans un bain de trempage.

5. Procédé conforme à l'une des revendications précédentes,
**caractérisé en ce que**
l'indicateur de couleur est appliqué avec une épaisseur comprise entre 0,05 µm et 1,5 µm, en particulier entre 0,10 µm et 0,80 µm.

6. Procédé conforme à l'une des revendications précédentes,
**caractérisé en ce qu'**
en tant qu'indicateur de couleur on applique un revêtement renfermant du cuivre.

7. Procédé conforme à l'une des revendications précédentes,
**caractérisé en ce que**
l'indicateur de couleur n'est appliqué que par zones sur le fil d'acier à ressort.

8. Procédé conforme à la revendication 7,
**caractérisé en ce que**
l'indicateur de couleur est appliqué sur une zone médiane du ressort de rembourrage qui se déforme sous l'action d'une charge.

9. Ressort de rembourrage obtenu par la mise en oeuvre du procédé conforme aux revendications 1 à 8.

10. Matelas équipé d'un ressort de rembourrage conforme à la revendication 9.

11. Meuble rembourré équipé d'un ressort de rembourrage conforme à la revendication 9.

12. Matelas ou meuble rembourré conforme à la revendication 10 ou 11,
**caractérisé en ce qu'**
il est prévu une fenêtre de visualisation sur une housse du ressort de rembourrage ou une unité constituée de plusieurs ressorts de rembourrage.
